# EUROPÄISCHE PATENTSCHRIFT

(11) **EP 3 486 343 B1**
(45) Veröffentlichungstag und Bekanntmachung des Hinweises auf die Patenterteilung: **28.08.2019**
(21) Anmeldenummer: 18174637.1
(22) Anmeldetag: 28.05.2018
(51) Int. Cl.: C22C 21/10, C22F 1/053

(54) **AUSHÄRTBARE ALUMINIUMLEGIERUNG**
PRECIPITATION HARDENABLE ALUMINIUM ALLOY
ALLIAGE D'ALUMINIUM DURCISSABLE

(30) Priorität: 16.11.2017 EP 17202190
(43) Veröffentlichungstag der Anmeldung: 22.05.2019
(73) Patentinhaber: Amag Rolling GmbH, 5282 Braunau am Inn - Ranshofen (AT); Audi AG, 85045 Ingolstadt (DE); Friedrich-Alexander-Universität Erlangen-Nürnberg, 91054 Erlangen (DE)
(72) Erfinder: Erlwein, Mark, 74861 Neudenau (DE); Höppel, Heinz Werner, 91058 Erlangen (DE); Glöckel, Felix, 96135 Stegaurach (DE); Gerold, Bodo, 84359 Simbach am Inn (DE); Pogatscher, Stefan, 8700 Leoben (AT); Uggowitzer, Peter J., 8913 Ottenbach (CH)
(74) Vertreter: Jell, Friedrich

(56) Entgegenhaltungen:
- WO-A1-2015/109893
- WO-A1-2015/127805

## Beschreibung

Die Erfindung betrifft eine aushärtbare Aluminiumlegierung, ein Aluminiumblech oder -band aus solch einer Aluminiumlegierung, ein Formteil sowie ein Verfahren zur Herstellung solch eines Formteils und eine Verwendung einer Platine.

Um bei einem Aluminiumblech sowohl eine hohe Verformbarkeit beim Umformen, als auch eine Festigkeit nach einem Einbrennzyklus (beispielsweise bei einem KTL-Verfahren) unter vergleichsweise niedrigen Einbrenntemperaturen zu ermöglichen, schlägt die DE 112011 103667 T5 eine Aluminiumlegierung mit 1,5 bis 4 Gew.-% Zink (Zn), mit 0,3 bis 1,5 Gew.-% Magnesium (Mg) und mit 0 bis 0,5 Gew.-% Silizium (Si) vor. Die Aluminiumlegierungen der DE112011103667T5 weisen einen vergleichsweise hohen Ausscheidungsdruck beispielsweise an Mg₂Si-Phasen auf, was zwar festigkeitssteigend wirkt, nachteilig jedoch ein Blechumformen mit einer niedrigen ersten Streckgrenze R_{p0,2} von beispielsweise höchstens 160 MPa nicht zulässt. Formteile mit vergleichsweise komplexer Geometrie - wie dies beispielsweise bei Fahrzeugteilen, vorzugsweise Karosserieteilen, insbesondere der Außenhaut - gefordert ist, sind sohin nicht herstellbar.

Die Erfindung hat sich daher die Aufgabe gestellt, eine Aluminiumlegierung zur Verfügung zu stellen, die nicht nur eine hohe plastische Verformbarkeit beim Umformen, sondern auch eine hohe Warmaushärtereaktion, insbesondere Lackeinbrennreaktion (Paint Bake Response bzw. PBR), aufweist.

Die Erfindung löst die gestellte Aufgabe nach den Merkmalen des Anspruchs 1.

Die in den Legierungselementen Magnesium (Mg) und Silizium (Si) gegenüber Zink (Zn) ausgewogene Aluminiumlegierung nach Anspruch 1 kann Mg₂Si-Phasen zulassen, welche festigkeitssteigernd wirken - wodurch die Aluminiumlegierung trotz vergleichsweise niedriger Warmaushärtetemperatur, beispielsweise Einbrenntemperatur, im Zustand T6 eine zweite Streckgrenze R_{p0,2} von mindestens 250 MPa erreichen kann. Die Aluminiumlegierung kann sich daher durch eine vergleichsweise hohe Warmaushärtereaktion, insbesondere Lackeinbrennreaktion (Paint Bake Response bzw. PBR), auszeichnen.

Nachteilig wirken diese Mg₂Si Phasen auch festigkeitserhöhend auf eine Aluminiumlegierung im Zustand T4 bzw. Zustand T4-FH - was, insbesondere kaltes, Umformen, insbesondere Blechumformen, mit einer ersten Streckgrenze R_{p0,2} von maximal 160 MPa nicht zulässt.

Dieser nachteilige Effekt kann jedoch zurückgedrängt werden, indem sowohl die Legierungsbestandteile Magnesium (Mg), Silizium (Si) und Zink (Zn) der Aluminiumlegierung sich in besondere Gehaltsgrenzen bewegen, als auch Magnesium (Mg) und Silizium (Si) eine Ordnungsrelation nach Anspruch 1 erfüllen. Dies sorgt nämlich für eine ausreichende, insbesondere auch überraschend hohe, Löslichkeit von leerstellenaktiven Legierungselementen, nämlich Zinn (Sn), Indium (In), Cadmium (Cd), etc., in der festen Lösung der Aluminiumlegierung. Sohin kann die erfindungsgemäß in den Legierungselementen Mg, Si und Zn sowie den Spurenelementen Sn und/oder Cd und/oder In eingestellte Aluminiumlegierung nicht nur die zweite Streckgrenze R_{p0,2} erfüllen, sondern auch die erste Streckgrenze R_{p0,2} im Zustand T4 oder Zustand T4-FH gewährleisten - dies selbst bei vergleichsweise niedriger Warmaushärtetemperatur.

Zudem kann durch diese in den Gehaltsgrenzen erfindungsgemäße Aluminiumlegierung eine mit einer Aluminiumlegierung vom Typ EN AW 6016 ähnliche Gleichmaßdehnung A_{g} sicherstellen, wodurch eine ausgezeichneten plastische Verformbarkeit gewährleistet werden kann.

Die erfindungsgemäße Aluminiumlegierung kann daher eine besonders gute Eignung für ein gewalztes Aluminiumblech oder -band aufweisen, welches sich für ein Verfahren zur Herstellung eines Formteils eines Fahrzeugs, vorzugsweise Karosserieteils, beispielsweise der Außenhaut, eignen kann.

Im Allgemeinen wird erwähnt, dass die Aluminiumlegierung herstellungsbedingt unvermeidbare Verunreinigungen mit jeweils maximal 0,05 Gew.-% und gesamt höchstens 0,15 Gew.-% aufweisen kann.

Weiter wird im Allgemeinen erwähnt, dass unter Fahrzeug beispielsweise ein Land-, Wasser- und/oder Luftfahrzeug zu verstehen ist.

Im Allgemeinen wird weiter erwähnt, dass der Zustand T4-FH durch eine Stabilisierungsglühbehandlung erreicht wird, indem die Aluminiumlegierung im Zustand T4 (Lösungsglühen und Abschrecken) einer Wärmebehandlung, insbesondere einem Wärmestoß, unterworfen wird. Diese Wärmebehandlung schließt vorzugsweise an die T4 Behandlung (Lösungsglühen und Abschrecken) an - Beispiele für solch eine Stabilisierungsglühbehandlung sind aus der Literatur (vgl. Friedrich Ostermann: Anwendungstechnologie Aluminium, 3. Auflage, Erscheinungsjahr 2014, ISBN 987-3-662-43806-0, Seite 138), DE 112011 103667 T5 etc. bekannt - was auch oftmals als Vorauslagerungsbehandlung bezeichnet wird.

Eine erste Streckgrenze R_{p0,2} von maximal 160 MPa und eine zweite Streckgrenze R_{p0,2} von mindestens 250 MPa der Aluminiumlegierung können reproduzierbar ermöglicht werden, wenn diese 2,5 bis 3,4 Gew.-% Zn aufweist. Dies insbesondere, wenn die Aluminiumlegierung von 2,7 bis 3,3 Gew.-% Zn aufweist. Zudem ist es damit möglich, auch die Löslichkeit der Spurenelemente Sn und/oder Cd und/oder In in der festen Lösung der Aluminiumlegierung zu verbessern.

Hohe Festigkeit im Zustand T6 trotz geringer Einbrenntemperatur kann ermöglicht werden, wenn die Aluminiumlegierung von 0,8 bis 1,2 Gew.-% Mg, insbesondere 0,85 bis 1,15 Gew.-% Mg, aufweist.

Die vorstehend genannten Vorteile sind weiter erhöhbar, wenn die Aluminiumlegierung von 0,35 bis 0,7 Gew.-% Si, insbesondere 0,4 bis 0,6 Gew.-% Si, aufweist.

Für eine ausreichende Verminderung einer Kaltaushärtung einerseits und einer ausreichenden Steigerung der Warmaushärtung der Aluminiumlegierung im Einbrennzyklus mit vergleichsweise niedrigen Einbrenntemperaturen andererseits, kann gesorgt werden, wenn Zinn (Sn) und/oder Indium (In) und/oder Cadmium (Cd) in der Aluminiumlegierung einen Anteil von über 40, insbesondere über 80, bis unter 400, insbesondere unter 200, Atom-ppm ausmacht. Vorzugsweise haben Zinn (Sn) und/oder Indium (In) und/oder Cadmium (Cd) in der Aluminiumlegierung einen Anteil von 100 Atom-ppm.

Weist die Aluminiumlegierung von 0,15 bis 0,35 Gew.-% Kupfer (Cu) und/oder von 0,1 bis 0,3 Gew.-% Silber (Ag) und/oder von 0,05 bis 0,25 Gew.-% Eisen (Fe) und/oder von 0,05 bis 0,12 Gew.-% Mangan (Mn) und/oder von 0,05 bis 0,15 Gew.-% Titan (Ti) und/oder von 0,02 bis 0,2 Gew.-% Zinn (Sn) und/oder Indium (In) und/oder Cadmium (Cd) auf, ist eine nachteiligen Beeinflussung der Abstimmung der Aluminiumlegierung in den Legierungselementen Mg, Si und Zn sowie den Spurenelementen Sn, Cd und/oder In nicht zu befürchten.

Kupfer (Cu), Eisen (Fe) und/oder Silber (Ag) kann die Festigkeit der Aluminiumlegierung weiter erhöhen - insbesondere kann sich diesbezüglich Fe auszeichnen. Mangan (Mn) kann in gewissem Maße Fe in der Aluminiumlegierung binden und damit negative Effekte von Eisen auf die plastische Verformbarkeit der Aluminiumlegierung verringern.

Titan (Ti) kann zur Kornfeinung beitragen und die plastische Verformbarkeit sowie Festigkeit weiter steigern.

Weist die Aluminiumlegierung von 0,25 bis 0,35 Gew.-% Kupfer (Cu) auf, ist die Festigkeit der Aluminiumlegierung erhöhbar - ohne dabei mit einer nachteiligen Beeinflussung der Abstimmung der Aluminiumlegierung in den Legierungselementen Mg, Si und Zn sowie den Spurenelementen Sn, Cd und/oder In befürchten zu müssen.

Unter anderem kann sich die erfindungsgemäße aushärtbare Aluminiumlegierung speziell für ein Aluminiumblech oder -band eignen - etwa, um damit ein Formteil eines Fahrzeugs, vorzugsweise Karosserieteils, beispielsweise der Außenhaut, herzustellen.

Dies insbesondere, wenn sich das Aluminiumblech oder -band im Zustand T4 oder im Zustand T4-FH ("Fast-Hardening") befindet.

Ein Aluminiumblech oder -band mit einer Dicke von 0,5 bis 4 mm, insbesondere von 1 bis 3 mm, kann sich speziell auch zur Herstellung eines Formteils eines Fahrzeugs eignen.

Wird ein Formteil, insbesondere Fahrzeugteil, vorzugsweise Karosserieteil, aus einem erfindungsgemäßen Aluminiumblech oder -band gefertigt, kann dies nach einem Warmaushärten, beispielsweise einem Einbrennzyklus, vorzugsweise Lackeinbrennzyklus, höchste Streckgrenze Rp0,2 und Duktilität sicherstellen.

Ein Formteil, beispielsweise mit komplexen Geometrie und hoher Streckgrenze R_{p0,2} von mindestens 250 MPa, kann geschaffen werden, wenn folgende Verfahrensschritte durchgeführt werden:
- Aus dem Aluminiumblech oder -band wird eine Platine (z. B. Blechzuschnitt) hergestellt, beispielsweise durch ein Trennverfahren, vorzugsweise durch Ausstanzen,
- aus der Platine wird durch ein, insbesondere kaltes, Umformverfahren, insbesondere Blechumformverfahren, das Formteil erzeugt und
- in einem nächsten Schritt wird das Formteil einem Warmaushärten, insbesondere Einbrennzyklus, vorzugsweise Lackeinbrennzyklus unterworfen.

Im Allgemeinen wird erwähnt, dass unter Umformverfahren beispielsweise ein Tiefziehen, Strecktiefziehen, Pressen etc. verstanden werden kann, um damit die Form des Aluminiumblechs oder -bands oder der Platine plastisch zu verändern. Unter Umformverfahren ist ein Kalt- oder Halbwarm- oder Warmumformen etc. zu verstehen. Bevorzugt wird ein Kaltumformen, vorzugsweise Kaltblechumformen, verwendet. Des Weiteren kann ein Einbrennzyklus, beispielsweise Lackeinbrennzyklus, die Wärmebehandlung in einem elektrochemisches Verfahren ("Bake-Hardening"), z.B.: KTL-Prozess, darstellen.

Vorzugsweise beträgt die Temperatur, insbesondere Einbrenntemperatur, beim Warmaushärten höchstens 165 Grad Celsius.

Die erfindungsgemäßen Vorteile in hoher Verformbarkeit für komplexe Geometrie und hoher Streckgrenze R_{p0,2} von mindestens 250 MPa, beispielsweise nach einem Einbrennzyklus mit niedriger Einbrenntemperatur, können sich als besonders vorteilhaft herausstellen, wenn eine Platine aus dem erfindungsgemäßen Aluminiumblech oder -band zum, insbesondere kalten, Umformen, insbesondere Blechumformen, und Warmaushärten, insbesondere Einbrennen, vorzugsweise Lackeinbrennen, zu einem Formteil, insbesondere Fahrzeugteil, vorzugsweise Karosserieteil, beispielsweise der Außenhaut, in einem Fahrzeug verwendet wird.

Zum Nachweis der erzielten Effekte wurden beispielsweise gewalzte Halbzeuge, nämlich Feinbleche aus verschiedenen Aluminiumlegierungen hergestellt - diese Feinbleche im Zustand T4-FH werden nach einer Woche Lagerung bei Raumtemperatur jeweils zu einem Formteil, nämlich Karosserieteil der Außenhaut, durch Kaltblechumformen umgeformt. Nach dem Umformen wurden diese Formteile einer kathodischen Tauchlackierung (KTL) mit einem Einbrennzyklus mit einer Einbrenntemperatur von 165 Grad Celsius unterworfen.

Die Zusammensetzungen der untersuchten Legierungen sind in der Tabelle 1 angeführt - wobei zu den in dieser Tabelle angeführten Legierungselementen als Rest Aluminium und herstellungsbedingt unvermeidbare Verunreinigungen hinzukommen.

**Tabelle 1: Übersicht zu den untersuchten Legierungen in Gew.%.**

| **Legierungen** | Zn | Mg | Si | Sn | Cu | Mn | Cr | Ag | Fe | Ti |
|---|---|---|---|---|---|---|---|---|---|---|
| **1** | **2** | **1** | **0,3** | < 0,05 | < 0,05 | < 0,05 | < 0,05 | < 0,05 | < 0,1 | < 0,1 |
| **2** | **3** | **1** | **0,5** | **0,04** | < 0,05 | < 0,05 | < 0,05 | < 0,05 | < 0,1 | < 0,1 |
| **3** | **3** | **1** | **0,5** | **0,04** | **0,17** | **0,08** | < 0,05 | < 0,05 | **0,16** | 0,07 |
| **4** | **3** | **1** | **0,5** | **0,04** | **0,17** | **0,08** | < 0,05 | **0,15** | **0,16** | 0,07 |

Die Legierungen 2, 3 und 4 bewegen sich in den erfindungsgemäßen Gehaltsgrenzen nach Anspruch 1. Auch wird von den Legierungen 2, 3 und 4 die Ordnungsrelation erfüllt, da deren Magnesium (Mg) mit 1 Gew.-% im Gehalt sowohl kleiner (0,7/0,5 Gew.-% Si)-0,2=1,2 als auch größer (0,4/0,5 Gew.-% Si)-0,15=0,65 ist.

Von den untersuchten Aluminiumlegierungen wurden nach der Lagerung bei Raumtemperatur und unmittelbar vor dem Blechumformen die erste Streckgrenze R_{p0,2} und die Gleichmaßdehnung A_{g} der Aluminiumlegierung im Zustand T4-FH bestimmt.

Nach dem Einbrennzyklus wurden die zweite Streckgrenze R_{p0,2} und auch die Gleichmaßdehnung A_{g} der Aluminiumlegierung im Zustand T6 bestimmt.

Die erhaltenen Messwerte sind in der Tabelle 2 zusammengefasst.

**Tabelle 2: Mechanische Kennwerte der untersuchten Legierungen.**

| **Legierungen** | T4-FH | | T6 | |
|---|---|---|---|---|
| | R_{p0,2} [MPa] | A_{g} [%] | R_{p0,2} [MPa] | A_{g} [%] |
| **1** | 120 | 20 | 210 | 17 |
| **2** | 150 | 19 | 245 | 15 |
| **3** | 150 | 19 | 250 | 15 |
| **4** | 160 | 18 | 265 | 14 |

Wie dieser Tabelle 2 zu entnehmen, erfüllen die erfindungsgemäßen Aluminiumlegierungen 2, 3 und 4 die geforderte erste Streckgrenze R_{p0,2} von 150 MPa als unter 160 MPa und die geforderte zweite Streckgrenze R_{p0,2} im Bereich von 250 MPA - dies selbst bei einer vergleichsweise geringen Einbrenntemperatur von 165 Grad Celsius zur Erreichung des T6 Zustands. Im Vergleich zu den Aluminiumlegierungen 2, 3 weist die Aluminiumlegierung 4 mit Silber im Zustand T6 eine gesteigerte Streckgrenze R_{p0,2} mit vernachlässigbar verringerter Gleichmaßdehnung A_{g} auf.

Im Vergleich mit der Aluminiumlegierung 1 zeichnen sich die erfindungsgemäßen Aluminiumlegierungen 2, 3 und 4 durch eine in den Legierungselementen Mg, Si und Zn sowie den Spurenelementen Sn, Cd und/oder In besonders eingestellten Legierung aus.

Derart können die Legierungselemente auf die Warmhärtung der Aluminiumlegierung vorteilhaft einwirken, um alle geforderten Streckgrenzen R_{p0,2} im Zustand T4 bzw. T4-FH sowie in T6 sicherzustellen - Letztgenannte zweite Streckgrenzen R_{p0,2} im Zustand T6 selbst bei Anwendung einer geringen Warmhärtetemperatur, was zu einer hohen Lackeinbrennreaktion (Paint Bake Response bzw. PBR) führt.

Zudem zeigen alle erfindungsgemäßen Aluminiumlegierungen 2, 3 und 4 im Zustand T4-FH eine hohe Gleichmaßdehnung A_{g} beim Umformen, insbesondere Kaltblechumformen, was komplexe Geometrien am Formteil zulässt.

Die Gleichmaßdehnung A_{g} der erfindungsgemäßen Aluminiumlegierungen 2, 3 und 4 im T6 Zustand ist zudem hoch, was für eine hohe Duktilität am Formteil sorgt. Aus diesem Grunde weisen die erfindungsgemäße Aluminiumlegierungen 2, 3 und 4 auch eine besonders gute Eignung für Formteile der Karosserie auf.

## Patentansprüche

1. Aushärtbare Aluminiumlegierung, aufweisend
| | |
|---|---|
| von 2,5 bis 3,5 | Gew.-% Zink (Zn), |
| von 0,5 bis 1,5 | Gew.-% Magnesium (Mg), |
| von 0,2 bis 0,8 | Gew.-% Silizium (Si), |
| von 0,005 bis 0,2 | Gew.-% Zinn (Sn) und/oder Indium (In) und/oder Cadmium (Cd), |
optional
| | |
|---|---|
| bis 0,35 | Gew.-% Kupfer (Cu), |
| bis 0,3 | Gew.-% Silber (Ag), |
| bis 0,25 | Gew.-% Eisen (Fe), |
| bis 0,12 | Gew.-% Mangan (Mn), |
| bis 0,15 | Gew.-% Titan (Ti) |
und als Rest Aluminium sowie herstellungsbedingt unvermeidbare Verunreinigungen, wobei der Gehalt von Magnesium (Mg) und Silizium (Si) die Ordnungsrelation $\frac{0,4}{Gew . - % Si} - 0,15 < Gew . - % Mg < \frac{0,7}{Gew . - % Si} - 0,2$ erfüllt.

2. Aushärtbare Aluminiumlegierung nach Anspruch 1, **dadurch gekennzeichnet, dass** die Aluminiumlegierung von 2,5 bis 3,4 Gew.-% Zn, insbesondere von 2,7 bis 3,3 Gew.-% Zn, aufweist.

3. Aushärtbare Aluminiumlegierung nach Anspruch 1 oder 2, **dadurch gekennzeichnet, dass** die Aluminiumlegierung von 0,8 bis 1,2 Gew.-% Mg, insbesondere 0,85 bis 1,15 Gew.-% Mg, aufweist.

4. Aushärtbare Aluminiumlegierung nach Anspruch 1, 2 oder 3, **dadurch gekennzeichnet, dass** die Aluminiumlegierung von 0,35 bis 0,7 Gew.-% Si, insbesondere 0,4 bis 0,6 Gew.-% Si, aufweist.

5. Aushärtbare Aluminiumlegierung nach einem der Ansprüche 1 bis 4, **dadurch gekennzeichnet, dass** Zinn (Sn) und/oder Indium (In) und/oder Cadmium (Cd) in der Aluminiumlegierung einen Anteil von über 40, insbesondere über 80, bis unter 400, insbesondere unter 200, beispielsweise 100, Atom-ppm ausmacht.

6. Aushärtbare Aluminiumlegierung nach einem der Ansprüche 1 bis 5, **dadurch gekennzeichnet, dass** die Aluminiumlegierung
| | |
|---|---|
| von 0,15 bis 0,35 | Gew.-% Kupfer (Cu) und/oder |
| von 0,1 bis 0,3 | Gew.-% Silber (Ag) und/oder |
| von 0,05 bis 0,25 | Gew.-% Eisen (Fe) und/oder |
| von 0,05 bis 0,12 | Gew.-% Mangan (Mn) und/oder |
| von 0,05 bis 0,15 | Gew.-% Titan (Ti) und/oder |
| von 0,02 bis 0,2 | Gew.-% Zinn (Sn) und/oder Indium (In) und/oder Cadmium (Cd) |
aufweist.

7. Aushärtbare Aluminiumlegierung nach Anspruch 6, **dadurch gekennzeichnet, dass** die Aluminiumlegierung von 0,25 bis 0,35 Gew.-%, Kupfer (Cu) aufweist.

8. Aluminiumblech oder -band aus einer aushärtbaren Aluminiumlegierung nach einem der Ansprüche 1 bis 7.

9. Aluminiumblech oder -band nach Anspruch 8 im Zustand T4 oder im Zustand T4 mit einer Stabilisierungsglühbehandlung (T4-FH).

10. Aluminiumblech oder -band nach Anspruch 8 oder 9 mit einer Dicke von 0,5 bis 4 mm, insbesondere von 1 bis 3 mm.

11. Formteil, insbesondere Fahrzeugteil, vorzugsweise Karosserieteil, gefertigt aus einem Aluminiumblech oder -band nach einem der Ansprüche 8 bis 10.

12. Verfahren zur Herstellung eines Formteils, insbesondere Fahrzeugteils, vorzugsweise Karosserieteils, bei dem aus dem Aluminiumblech oder -band nach einem der Ansprüche 8 bis 10 eine Platine hergestellt, aus der Platine durch ein, insbesondere kaltes, Umformverfahren, insbesondere Blechumformverfahren, das Formteil erzeugt und in einem nächsten Schritt das Formteil einem Warmaushärten, insbesondere Einbrennzyklus, vorzugsweise Lackeinbrennzyklus, unterworfen wird.

13. Verfahren nach Anspruch 12, dass das Formteil einem Warmaushärten mit einer Temperatur, insbesondere Einbrenntemperatur, von höchstens 165 Grad Celsius unterworfen wird.

14. Verwendung einer Platine aus einem Aluminiumblech oder -band nach einem der Ansprüche 8 bis 10 zum, insbesondere kalten, Umformen, insbesondere Blechumformen, und Warmaushärten, insbesondere Einbrennen, vorzugsweise Lackeinbrennen, zu einem Formteil, insbesondere Fahrzeugteil, vorzugsweise Karosserieteil, beispielsweise der Außenhaut, in einem Fahrzeug.

## Claims

1. A temperable aluminum alloy, containing
| | |
|---|---|
| from 2.5 to 3.5 | wt.% zinc (Zn), |
| from 0.5 to 1.5 | wt.% magnesium (Mg), |
| from 0.2 to 0.8 | wt.% silicon (Si), |
| from 0.005 to 0.2 | wt.% tin (Sn) and/or indium (In) and/or cadmium (Cd), |
and optionally
| | |
|---|---|
| up to 0.35 | wt.% copper (Cu), |
| up to 0.3 | wt.% silver (Ag), |
| up to 0.25 | wt.% iron (Fe), |
| up to 0.12 | wt.% manganese (Mn), |
| up to 0.15 | wt.% titanium (Ti), |
and residual aluminum as well as inevitable production-related impurities, wherein the percentage of magnesium (Mg) and silicon (Si) fulfills the order relation $\frac{0.4}{wt . % Si} - 0.15 < wt . % Mg < \frac{0.7}{wt . % Si} - 0.2 .$

2. The temperable aluminum alloy according to claim 1, **characterized in that** the aluminum alloy contains from 2.5 to 3.4 wt.% Zn, more particularly from 2.7 to 3.3 wt.% Zn.

3. The temperable aluminum alloy according to claim 1 or 2, **characterized in that** the aluminum alloy contains from 0.8 to 1.2 wt.% Mg, more particularly from 0.85 to 1.15 wt.% Mg.

4. The temperable aluminum alloy according to claim 1, 2, or 3, **characterized in that** the aluminum alloy contains from 0.35 to 0.7 wt.% Si, more particularly 0.4 to 0.6 wt.% Si.

5. The temperable aluminum alloy according to one of claims 1 through 4, **characterized in that** tin (Sn) and/or indium (In) and/or cadmium (Cd) in the aluminum alloy makes up a content of from greater than 40, more particularly greater than 80, to less than 400, more particularly less than 200, for example 100, atomic ppm.

6. The temperable aluminum alloy according to one of claims 1 through 5, **characterized in that** the aluminum alloy contains
| | |
|---|---|
| from 0.15 to 0.35 | wt.% copper (Cu) and/or |
| from 0.1 to 0.3 | wt.% silver (Ag) and/or |
| from 0.05 to 0.25 | wt.% iron (Fe) and/or |
| from 0.05 to 0.12 | wt.% manganese (Mn) and/or |
| from 0.05 to 0.15 | wt.% titanium (Ti) and/or |
| from 0.02 to 0.2 | wt.% tin (Sn) and/or indium (In) and/or cadmium (Cd). |

7. The temperable aluminum alloy according to claim 6, **characterized in that** the aluminum alloy contains from 0.25 to 0.35 wt.% copper (Cu).

8. An aluminum sheet or strip composed of a temperable aluminum alloy according to one of claims 1 through 7.

9. The aluminum sheet or strip according to claim 8 in the T4 state or in the T4 state with a stabilization annealing treatment (T4-FH).

10. The aluminum sheet or strip according to claim 8 or 9 with a thickness of 0.5 to 4 mm, more particularly from 1 to 3 mm.

11. A molded part, more particularly a vehicle part, preferably a vehicle body part, produced from an aluminum sheet or strip according to one of claims 8 through 10.

12. A method for producing a molded part, more particularly a vehicle part, preferably a vehicle body part, in which the aluminum sheet or strip according to one of claims 8 through 10 is used to produce a blank, the molded part is produced from the blank by means of an - more particularly cold - forming method, more particularly a sheet-forming method, and in a subsequent step, the molded part is subjected to a hot tempering, more particularly a baking cycle, preferably a paint baking cycle.

13. The method according to claim 12, that the molded part is subjected to a hot tempering with a temperature - more particularly a baking temperature - of at most 165 degrees Celsius.

14. A use of a blank composed of an aluminum sheet or strip according to one of claims 8 through 10 for the - more particularly cold - forming, more particularly sheet-forming, and hot tempering, more particularly baking, preferably paint baking, to produce a molded part, more particularly a vehicle part, preferably a vehicle body part, for example the shell, of a vehicle.

## Revendications

1. Alliage d'aluminium durcissable comprenant
| | |
|---|---|
| de 2,5 à 3,5 | % en poids de zinc (Zn), |
| de 0,5 à 1,5 | % en poids de magnésium (Mg), |
| de 0,2 à 0,8 | % en poids de silicium (Si), |
| de 0,005 à 0,2 | % en poids d'étain (Sn) et/ou d'indium (In) et/ou de cadmium (Cd), |
facultativement
| | |
|---|---|
| jusqu'à 0,35 | % en poids de cuivre (Cu), |
| jusqu'à 0,3 | % en poids d'argent (Ag), |
| jusqu'à 0,25 | % en poids de fer (Fe), |
| jusqu'à 0,12 | % en poids de manganèse (Mn), |
| jusqu'à 0,15 | % en poids de titane (Ti) |
et de l'aluminium pour le reste, ainsi que les impuretés inévitables dans le processus de fabrication, la teneur en magnésium (Mg) et en silicium (Si) satisfaisant la relation ordinale $\frac{0,4}{% en poids Si} - 0,15 < % en poids Mg < \frac{0,7}{% en poids Si} - 0,2 .$

2. Alliage d'aluminium durcissable selon la revendication 1, **caractérisé en ce qu'**il contient de 2,5 à 3,4 % en poids de zinc, en particulier de 2,7 à 3,3 % en poids de zinc.

3. Alliage d'aluminium durcissable selon la revendication 1 ou 2, **caractérisé en ce que** qu'il contient de 0,8 à 1,2 % en poids de magnésium, en particulier de 0,85 à 1,15 % en poids de magnésium.

4. Alliage d'aluminium durcissable selon la revendication 1, 2 ou 3, **caractérisé en ce que** qu'il contient de 0,35 à 0,7 % en poids de silicium, en particulier de 0,4 à 0,6 % en poids de silicium.

5. Alliage d'aluminium durcissable selon l'une des revendications 1 à 4, **caractérisé en ce que** l'étain (Sn) et/ou l'indium (In) et/ou le cadmium (Cd) représentent dans l'alliage d'aluminium une part de 40 ppm atomiques, en particulier plus de 80 à moins de 400, en particulier moins de 200, par exemple 100 ppm atomiques.

6. Alliage d'aluminium durcissable selon l'une des revendications 1 à 5, **caractérisé en ce que** qu'il contient
| | |
|---|---|
| de 0,15 à 0,35 | % en poids de cuivre (Cu) et/ou |
| de 0,1 à 0,3 | % en poids d'argent (Ag) et/ou |
| de 0,05 à 0,25 | % en poids de fer (Fe) et/ou |
| de 0,05 à 0,12 | % en poids de manganèse (Mn) et/ou |
| de 0,05 à 0,15 | % en poids de titane (Ti) et/ou |
| de 0,02 à 0,2 | % en poids d'étain (Sn) et/ou d'indium (In) et/ou de cadmium (Cd). |

7. Alliage d'aluminium durcissable selon la revendication 6, **caractérisé en ce que** qu'il contient de 0,25 à 0,35 % en poids de cuivre (Cu).

8. Tôle ou feuillard d'aluminium fait d'un alliage d'aluminium durcissable selon l'une des revendications 1 à 7.

9. Tôle ou feuillard d'aluminium selon la revendication 8 dans l'état T4 ou dans l'état T4 avec un recuit de stabilisation (T4-FH).

10. Tôle ou feuillard d'aluminium selon la revendication 8 ou 9 ayant une épaisseur de 0,5 à 4 mm, en particulier de 1 à 3 mm.

11. Pièce mise en forme, en particulier pièce de véhicule, de préférence pièce de carrosserie, fabriquée à partir d'une tôle ou d'un feuillard d'aluminium selon l'une des revendications 8 à 10.

12. Procédé pour la fabrication d'une pièce mise en forme, en particulier pièce de véhicule, de préférence pièce de carrosserie, dans laquelle un flan est fabriqué à partir de la tôle ou du feuillard d'aluminium selon l'une des revendications 8 à 10, la pièce mise en forme est produite à partir du flan par un procédé de déformation, en particulier à froid, en particulier un procédé de déformation de la tôle, et la pièce mise en forme est ensuite soumise à un durcissement à chaud, en particulier un cycle de cuisson, de préférence un cycle de cuisson de peinture.

13. Procédé selon la revendication 12, que la pièce mise en forme est soumise à un durcissement à chaud à une température, en particulier une température de cuisson, de 165 degrés Celsius au maximum.

14. Utilisation d'un flan d'une tôle ou d'un feuillard d'aluminium selon l'une des revendications 8 à 10 pour le formage, en particulier à froid, en particulier le formage de tôle, et le durcissement à chaud, en particulier la cuisson, de préférence la cuisson de peinture, pour produire une pièce mise en forme, en particulier une pièce de véhicule, de préférence une pièce de carrosserie, par exemple une enveloppe extérieure, dans un véhicule.
